# FASCICULE DE BREVET EUROPEEN

(11) **EP 0 127 492 B1**
(45) Date de publication et mention de la délivrance du brevet: **27.07.1988**
(21) Numéro de dépôt: 84400765.8
(22) Date de dépôt: 18.04.1984
(51) Int. Cl.: C25C 1/00, C25C 1/16

(54) **Procédé de traitement d'une solution de purge notamment destinée à un procédé d'extraction de zinc par voie électrolytique**
Verfahren zur Behandlung einer Ablauflösung besonders bestimmt für die elektrolytische Gewinnung von Zink
Treatment process of a purge solution, particularly used in the electrolytical winning of zinc

(30) Priorité: 25.04.1983 FR 8306805
(43) Date de publication de la demande: 05.12.1984
(73) Titulaire: MINEMET RECHERCHE, F-78191 Trappes Cédex (FR); PREUSSAG-WESER-ZINK GmbH, D-2890 Nordenham 1 (DE)
(72) Inventeur: Laveyne, Michel, F-78190 Trappes (FR); Palvadeau, Claude, F-91650 Breuillet (FR)
(74) Mandataire: Ricalens, François (FR)

(56) Documents cités:
- FR-A- 2 297 261
- FR-A- 2 346 457
- US-A- 3 357 823
- US-A- 4 030 989

## Description

La présente invention concerne un procédé de traitement d'une solution de purge mettant en oeuvre un processus d'électro-extraction d'un métal valorisable tel que le zinc associé à un processus d'électrolyse à membrane.

Ce procédé de traitement électrolytique, dont l'objectif est de produire une solution, en vue de son rejet pour former une purge, pauvre en zinc et en acide sulfurique, sera appelé par la suite épuisement par électro-électrodialyse.

La production du zinc par voie hydrométallurgique et électrolytique comporte une opération terminale de traitement par électrolyse de solutions obtenues par lixiviation sulfurique de minerais sulfurés grillés. Certaines des impuretés des minerais passent en solution lors de la lixiviation et échappent de façon plus ou moins complète au processus de purification qui précède l'électrolyse. En conséquence, les impuretés qui ne se déposent pas aux électrodes tendent à se concentrer dans l'électrolyte. Lorsque leur concentration devient trop élevée, la solubilité du sulfate de zinc diminue et elles ont tendance à perturber le déroulement du processus électrolytique. On est donc amené à effectuer une « purge d'une fraction de l'électrolyte. Ces purges provoquent des pertes importantes de zinc et d'acide sulfurique et elles présentent en outre l'inconvénient d'être très polluantes.

L'invention concerne un traitement particulier d'une solution prélevée à un stade particulier du procédé d'extraction en vue de son rejet.

La compréhension des caractéristiques essentielles de l'invention nécessite d'abord la connaissance des processus habituels utilisés dans la technique. La figure 1 est un diagramme synoptique illustrant un exemple parmi les procédés classiques d'extraction de zinc par voie électrolytique. La référence 10 désigne les minerais sulfurés grillés constituant la matière première essentielle. Ces minerais subissent une lixiviation 12 destinée à solubiliser au maximum le zinc et à freiner dans la mesure du possible la dissolution des impuretés. En général, la lixiviation comprend trois opérations, une opération 12a de lixiviation « neutre et une opération 12b de lixiviation « acide » et une opération 12c de précipitation du fer. En pratique, la solution obtenue après lixiviation acide et précipitation du fer est soumise à la lixiviation neutre. La solution brute de lixiviation formée par cette lixiviation neutre, repérée par la référence. 14, parvient aux opérations de purification repérées par la référence générale 16. Ces opérations sont destinées à la précipitation pratiquement totale des impuretés qui peuvent être dangereuses pour l'électrolyse et notamment du cuivre, du cadmium, du nickel, du cobalt, etc... La solution 18 formée est une solution purifiée riche en sulfate de zinc. Celle-ci est alors soumise à l'électrolyse 20. Par exemple, la solution subit plusieurs électrolyses en cascade comme indiqué par les références 20a et 20b. Le zinc se dépose sur les cathodes et la solution appauvrie 22 qui a subi l'électrolyse contient une grande quantité d'acide sulfurique et elle est réutilisée pour la lixiviation des minerais 10. On note donc que le traitement s'effectue en boucle fermée si bien que les impuretés qui ne disparaissent pas pendant la purification 16, pendant l'électrolyse 20, ou pendant la précipitation des résidus (12b, 12c) s'accumulent et peuvent atteindre des valeurs très élevées.

Ces résidus de lixiviation contiennent le fer entrant dans le minerai sous différentes formes selon le procédé d'extraction utilisé. Le fer peut être insolubilisé sous forme de goethite, d'hématite ou de jarosite. Dans le cas de la jarosite, nous trouvons associés au fer des éléments alcalins (Na⁺, K⁺ et NH₄⁺), des ions sulfates (SO₄₂.) et de l'eau. Ce mode d'élimination peut être plus avantageux pour la mise en ceuvre de l'épuisement par électro-électrodialyse.

On déterminera ainsi des taux de purge permettant lé maintien du niveau des impuretés résiduelles au-dessous de teneurs limites acceptables. La principale impureté, celle qui fixe le taux de purge de l'installation est en général le magnésium, les minerais de zinc dans leur grande majorité contenant du magnésium. La mise en oeuvre de l'extraction électrolytique du zinc commence à poser des problèmes lorsque la concentration du magnésium dépasse 15 à 20 grammes par litre. Le problème posé par le magnésium s'accentue lorsque les concentrés utilisés comme matières premières sont de type dolomitique.

Une autre impureté dont l'accumulation est susceptible de poser quelques problèmes est le manganèse. La présence de cet élément est nécessaire, mais il ne doit pas dépasser aussi une concentration déterminée. Les halogènes, notamment le fluor et le chlore peuvent aussi s'accumuler dans l'électrolyte et devenir gênants pour l'électrolyse du sulfate de zinc. Cependant, comme c'est le magnésium qui fixe le plus souvent le débit de purge d'une installation d'extraction de zinc par voie électrolytique, on décrit l'invention en référence à la séparation du magnésium. Cependant, les hommes du métier pourront facilement noter qu'elle s'applique également aux autres impuretés qui peuvent s'accumuler.

Comme l'indique la référence 26, la purge peut porter sur une partie de la solution de lixiviation purifiée et riche en sulfate de zinc. La purge peut aussi être effectuée en cours d'électrolyse, entre plusieurs étapes de traitement comme indiqué par la référence 28. Cependant, le plus souvent, comme l'indique la référence 30, la purge porte sur la solution de sulfate de zinc appauvrie par l'électrolyse. On peut considérer que cette purge de la solution appauvrie est la plus judicieuse puisque c'est la solution qui contient le moins de zinc, lequel constitue le produit intéressant. Néanmoins, cette solution est très acide et nécessite l'utilisation d'une quantité importante d'agents neutralisants.

Les procédés couramment utilisés dans la technique pour le traitement des purges sont d'une part un procédé de neutralisation-précipitation et d'autre part un procédé de lixiviation préalable des concentrés. La neutralisation-précipitation peut être parfois précédée d'un épuisement électrolytique de la solution.

Dans certains cas rares, la solution constituant la purge peut être directement commercialisée. Par exemple, la solution neutre purifiée de sulfate de zinc peut parfois être utilisée directement pour la production de sels de zinc ou de lithopone. De même, des produits obtenus par simple évaporation des solutions peuvent parfois être vendus. Cependant, il s'agit de cas relativement rares, compte tenu du marché peu important de ces produits.

Cependant, toutes ces solutions sont liées à un marché extérieur ou à un environnement particulier des usines d'électrolyse à zinc et sont soumises à des évolutions qui peuvent, dans certains cas, remettre en cause l'exploitation du procédé principal. Un des buts de la présente invention est de fournir un procédé de traitement de la purge intégré au schéma principal.

On a aussi essayé des traitements non conventionnels pour le traitement de ces solutions de purge. On peut par exemple citer l'extraction directe'du zinc par fixation sur des résines échangeuses d'ions ou l'extraction liquide-liquide. On peut aussi citer la fixation réversible de l'acide sulfurique sur des résines échangeuses d'ions. Cependant, ces derniers procédés n'ont pas encore rencontré un succès industriel réel.

On a aussi tenté de traiter les solutions appauvries par dialyse et par électrodialyse. Le procédé de dialyse permet la formation d'un acide moyennement dilué qui peut être recyclé, et d'une solution peu acide contenant l'ensemble des cations métalliques. Des opérations de neutralisation, d'extraction par solvants, etc... permettent alors une extraction du zinc. Le traitement d'électrodialyse permet la formation d'acide sulfurique recyclable et le rejet d'une purge magnésienne peu acide qui peut être neutralisée. Ces procédés n'ont cependant pas rencontré de succès commercial.

Par ailleurs, la technique d'électro-électrodialyse (EED) a déjà été proposée pour résoudre quelques problèmes lors de l'électrolyse de cuivre. Un brevet américain, US-A-4.030.989, propose de réaliser une électrolyse en présence de membranes échangeuses d'ions afin d'éviter la nécessité d'une étape de neutralisation dans le circuit principal, notamment le circuit d'électro-récupération. Selon ce procédé toutefois, les purges éventuelles sont toujours faites sur l'anolyte, c'est-à-dire sur la partie la plus acide du circuit.

Ainsi, l'invention a pour but un procédé d'extraction d'un métal valorisable, tel que le zinc, par voie électrolytique appliqué, dans le cas de la récupération électrolytique du zinc, à une partie du flux de la solution purifiée riche en sulfate de zinc dont le pH est compris avantageusement entre 2 et 5 et la teneur en zinc comprise avantageusement entre 100 et 150 grammes par litre, partie du flux qui constitue la purge.

Les buts ci-dessus, et d'autres qui apparaîtront par la suite, sont atteints au moyen d'un procédé de traitement par électro-électrodialyse d'une solution aqueuse riche en sel de métal valorisable constituant une solution de purge d'un circuit primaire d'extraction dudit métal valorisable, procédé dans lequel les compartiments anodiques et cathodiques de la cellule d'électro-électrodialyse sont alimentés séparément, où :

Ladite solution aqueuse riche en sel de métal valorisable alimentant le compartiment cathodique est épuisée en métal valorisable, lequel se dépose à la cathode et l'acidité du catholyte après électro-électrodialyse étant inférieur à 1 N, ledit catholyte appauvri en sel de métal valorisable étant soumis à un traitement de neutralisation pour rejet ;

Le compartiment anodique étant alimenté par une deuxième solution dont la concentration est inférieure à 0,5 N, l'acidité de l'anolyte est régulée par le débit et la composition physico-chimique de ladite deuxième solution à une valeur inférieure à 1 N, ledit anolyte étant recyclé dans ledit circuit primaire.

L'électro-électrodialyse est une électrolyse réalisée dans un électrolyseur à plusieurs compartiments séparés par une membrane anionique, c'est-à-dire échangeuse d'anions. Cet épuisement peut se faire dans une série d'électrolyseurs ou dans plusieurs séries montées en cascade.

La neutralisation de la solution de purge épuisée peut être réalisée par des réactifs usuels tels que la chaux, la soude ou le carbonate de soude.

Par la suite, l'exposé de l'invention se limitera au cas du traitement de purges d'usines à zinc.

Au cours du stade de neutralisation, la manganèse peut faire l'objet d'un traitement spécifique d'oxydation à l'état de bioxyde de manganèse pour le séparer sélectivement du zinc et du magnésium, principaux métaux contenus dans la solution de purge.

La précipitation par neutralisation est de préférence étagée de manière à pouvoir récupérer les éléments de valeur compris dans la purge.

En se référant à la figure 1, la solution de purge peut être prélevée à un ou plusieurs emplacements différents dans la mise en oeuvre du procédé. Par exemple, la purge 24 peut correspondre à un prélèvement de la solution brute de lixiviation qui est riche en sulfate de zinc.

Sans que ces explications aient un caractère limitatif, il convient de développer les points théoriques sur lesquels repose la présente invention. Il s'agit d'une électrolyse réalisée dans une cellule où le catholyte et l'anolyte sont séparés par une membrane échangeuse d'anions.

A la cathode, le métal à valoriser est déposé. Toutefois, on ne peut exclure l'existence de réactions que l'on peut qualifier de parasites qui peuvent être, par exemple, la réduction de protons pour former de l'hydrogène qui se dégage. Sous l'effet du champ électrique imposé, les anions, en particulier les sulfates, migrent, du catholyte vers l'anolyte, au travers de la membrane échangeuse cependant qu'en principe, les cations ne traversent pas cette dernière.

A l'anode, la réaction prépondérante est l'oxydation de l'eau ; il en résulte un dégagement d'oxygène et une production de protons, ce qui permet de retrouver les éléments constitutifs de l'acide sulfurique. En outre, certaines impuretés, tel que l'ion manganèse, peuvent aussi conduire à la formation d'ion H^{*} lors de leur oxydation, comme le montrent les équations électrochimiques globales ci-après :

Toutefois, aucune membrane échangeuse d'anions n'est parfaite ; les membranes échangeuses d'anions présentent en particulier un manque de sélectivité notamment vis-à-vis des protons. La sélectivité des membranes échangeuses d'anions vis-à-vis des ions sulfates peut se caractériser par un nombre de transport apparent de cet ion dans la membrane défini de la manière suivante : dans lequel tₛₒ₄- est l'intensité du courant électrique transporté par les ions sulfates dans la membrane de I_{T} le courant électrique total traversant la membrane.

Au cours des recherches qui ont conduit à la présente invention, on a constaté que ce nombre de transport dépendait notamment de la membrane, de l'acidité de l'anolyte et de la température selon le modèle physique expérimental suivant : où A et B sont des constantes dépendant de la membrane, du milieu considéré et de la température.

Une membrane anionique tendant vers l'idéalité verrait son coefficient A tendre vers 1 et son coefficient B tendre vers 0. L'expérience montre que l'écart à cet idéalité est dû à la migration des protons de l'anolyte vers la catholyte.

Une des caractéristiques de l'invention réside dans le fait de pallier, au moins partiellement, l'écart à l'idéalité de la membrane en régulant l'acidité de l'anolyte.

Cette régulation est en particulier réalisée en déterminant un débit convenable de la solution devenant l'anolyte. Ce débit devra être tel que l'acidité à la sortie du compartiment anodique soit comprise entre 0,1 N et 1 N. Lorsque la présente invention est appliquée aux usines d'électrolyse de zinc, toutes les solutions sensiblement neutres (inférieures à 0,1 N) peuvent répondre aux contraintes spécifiées ci-dessus. On peut par exemple citer les solutions d'électrolyte dites neutres purifiées, les solutions issues des filtrations, les diverses eaux de lavage avant et après emploi. On peut également citer des solutions de sulfate ferreux qui mettent en oeuvre une réaction anodique différente, à savoir l'oxydation du fer ferreux en fer ferrique en lieu et place de l'oxydation de l'eau. Avantageusement l'acidité de la solution alimentant le compartiment cathodique est inférieur à 0,5 N.

Si l'on revient à un des buts de la présente invention qui est de fournir une purge aussi pauvre en zinc et aussi peu acide que possible, on s'aperçoit que le moyen exposé ci-dessus, à savoir limiter le transport d'ion H^{*} de l'anolyte vers le catholyte, ne suffit pas à remplir complètement ces deux conditions. En effet, au cours des études qui ont mené à la présente demande de brevet, il a été montré expérimentalement qu'une alimentation particulièrement satisfaisante répondant aux conditions énoncées ci-dessus était l'alimentation du compartiment cathodique par la solution d'électrolyte neutre dite purifiée, dont le pH est supérieur à 1,5, c'est-à-dire une des alimentations possibles de l'anolyte.

Pour obtenir des cathodes de bonne qualité, on a pu déterminer qu'il convenait de maintenir l'acidité dans le compartiment cathodique à une valeur supérieure à environ à 0,1 N.

Toutefois, comme cela a été indiqué précédemment, il est souhaitable que la purge à la sortie du compartiment cathodique soit aussi peu acide que possible. Il y a donc lieu de réaliser un compromis entre les contraintes d'acidité relatives à la qualité du dépôt cathodique et celles relatives à l'acidité de la purge ; un bon compromis consiste à choisir une acidité du catholyte comprise entre 0,1 N et 1 N, de préférence aux environs de 0,6 N.

Quoi qu'il soit techniquement possible d'abaisser la concentration en zinc à des niveaux extrêmement bas, de l'ordre de 5 grammes par litre, voire moins, la technologie à mettre en oeuvre et la consommation d'énergie risquent de rendre prohibitif un tel abaissement de concentration. Il est préférable d'utiliser des technologies classiques et de limiter, par voie de conséquence, la concentration en zinc de la purge de 10 à 40 grammes par litre, en tout cas, dans un premier étage d'électrolyse.

Le débit d'alimentation du compartiment cathodique est déterminé par la quantité d'impuretés à purger. Etant donné les contraintes relatives à l'acidité du catholyte, exposées ci-dessus, on peut déterminer le débit de l'alimentation de l'anolyte. Expérimentalement, on a vérifié que le rapport de débit entre l'anolyte et le catholyte peut varier d'environ 5 à 20. Il a été constaté qu'il existait d'une part une tendance à se former des gradients de concentration et d'autre part une élévation de température. Ces différents problèmes peuvent être résolus en recyclant l'anolyte et le catholyte sur un système d'élimination de chaleur qui peut être avantageusement un réfrigérant atmosphérique ou un évaporateur.

La recirculation des électrolytes - anolyte ou catholyte - sur des tours de réfrigération atmosphérique, couramment utilisées dans les usines d'électrolyse à zinc convient pour réguler la température de ces solutions à des valeurs inférieures ou égales à 40 °C.

La régulation de la température peut se faire aussi exclusivement sur le catholyte. Dans ces conditions, l'épuisement par électro-électrodialyse des solutions de sulfate de zinc se déroule avec un gradient de température positif entre l'anolyte et le catholyte. Cette différence de température, rendue possible par l'utilisation d'une membrane, peut atteindre 20 à 30 °C, avec une température maximale de l'anolyte de 60 à 70 °C et du catholyte de 40 °C.

Ces conditions de fonctionnement originales constituent aussi une des caractéristiques inventives de la présente invention. Elles contribuent à faire diminuer la tension de cellule et elles améliorent la sélectivité de la membrane anionique. C'est-à-dire que pour un débit de solution de purge et une composition du catholyte donnés, on a besoin d'un débit d'anolyte de l'électrolyse beaucoup plus faible. Les exemples 3 et 4 illustrent parfaitement ce mode de fonctionnement et l'effet bénéfique de la température.

L'évaporation consentie au cours du refroidissement du catholyte et un phénomène d'électro- osmose constaté et évoqué ci-après permet d'obtenir un débit de purge, après épuisement par électro-électrodialyse, bien inférieur au débit d'alimentation du compartiment cathodique. Ceci permet de minimiser le débit du rejet et les quantités de zinc et de sulfate associé à recycler, sans avoir à modifier les teneurs en zinc des solutions effluentes. Cet effet favorable accroît aussi le taux de récupération du zinc sous forme métallique.

Le traitement du catholyte appauvri en sulfate de zinc doit, pour satisfaire à certaines législations en vigueur et pour des raisons d'ordre économique, comporter un étage d'élimination et/ou de récupération du zinc. Cette élimination et/ou récupération peut être réalisée, par exemple, par précipitation sélective au moyen d'une base. Cette base peut être choisie, par exemple, dans le groupe constitué par les hydroxydes et carbonates alcalins. La faible acidité du catholyte appauvri permet une économie de base et permet d'envisager l'utilisation de composés échangeurs d'ions sous forme de résine ou sous forme liquide.

Après une étape de décantation, le précipité zincifère est séparé des solutions-mères et peut être recyclé vers le procédé d'extraction du zinc, plus précisément vers l'opération de lixiviation. Il est en outre avantageux que la surverse de la décantation subisse une neutralisation, au moyen de bases appropriées, de manière à éliminer les impuretés dont le rejet est réglementé. Cette précipitation peut être faite en deux temps de manière à séparer, lorsque l'effluent en contient, le magnésium du manganèse. Pour ce faire, l'homme de métier pourra utiliser toutes les techniques déjà connues, notamment celle consistant à faire une précipitation à la fois basique et oxydante pour le manganèse.

De manière plus détaillée, suivant les conditions locales, l'homme de l'art a à sa disposition plusieurs possibilités de traitement de la solution issue du compartiment cathodique appauvrie en zinc.

Selon une première mise en oeuvre, il est possible de précipiter brutalement à la soude ou à la chaux l'ensemble des métaux présent dans ce catholyte épuisé. Lorsqu'on utilise de la chaux, cette eau est sensiblement pure et peut donc soit être rejetée soit être recyclée. Cette précipitation a lieu aux alentours de pH 11. Lorsqu'on neutralise à l'aide de la soude, on obtient une solution de sulfate de sodium qui peut être utilisée à l'étape de précipitation de jarosite lorsque l'usine de zinc en comporte une.

Selon une deuxième mise en oeuvre, le catholyte appauvri est soumis à l'oxydation d'un oxyde fort tel que l'ozone, le persulfate, le bioxyde de chlore et une base qui peut être faible, pour précipiter le bioxyde de manganèse. Ce bioxyde de manganèse peut être utilement recyclé dans le circuit principal puisque ce dernier est utilisateur de bioxyde de manganèse. Une fois le manganèse éliminé, on peut précipiter le zinc à pH contrôlé (environ 11) suivant des techniques bien connues de l'homme de l'art donnant un hydroxyde de zinc et/ou un sulfate basique de zinc. Le précipité peut être utilisé et recyclé dans le circuit principal. Il peut également être utilisé pour la précipitation du bioxyde de manganèse. La solution ainsi débarassée du manganèse et du zinc est ensuite neutralisée pour précipiter le magnésium. On peut dans cette étape utiliser soit de la soude, ce qui permet d'éliminer les dernières traces de magnésium, soit de la chaux qui permet une précipitation moins complète mais moins onéreuse. Lorsqu'on utilise de la chaux, on peut précipiter complètement la magnésie en deux temps, le deuxième temps étant réalisé par une base plus forte que la chaux, par exemple la soude.

L'invention concerne aussi un procédé d'extraction de zinc qui comprend :
- la lixiviation de minerais sulfurés grillés avec formation d'une solution brute de lixiviation riche en sulfate de zinc ;
- la purification de la solution brute de lixiviation avec formation d'une solution riche purifiée :
- l'électrolyse de la solution riche purifiée, avec formation de zinc qui se dépose à la cathode et d'une solution appauvrie en sulfate de zinc ;
- le recyclage de la solution appauvrie en sulfate de zinc vers l'opération de lixiviation, et
- la purge d'une partie de l'une au moins desdites solutions afin que la concentration des impuretés, telles que le magnésium, qui ne sont pratiquement pas séparées dans les opérations de purification d'électrolyse et de précipitation, ne dépasse pas un seuil prédéterminé.

Selon l'invention, la purge est réalisée par séparation d'une partie de la solution riche purifiée, et le procédé comprend en outre le traitement de cette solution de purge par le procédé de traitement indiqué précédemment, l'anolyte formé lors de ce traitement étant dirigé vers le procédé de récupération du zinc.

Quoique selon l'invention, l'on puisse utiliser aussi bien une membrane homogène qu'une membrane hétérogène, une membrane de ce dernier type peut être préférable, en raison de sa meilleure résistance mécanique. C'est la raison pour laquelle un mode de réalisation avantageux de l'invention prévoit un procédé particulier de fixation d'une membrane hétérogène à perméabilité sélective, comprenant un substrat et un revêtement. Ce procédé comprend l'humidification de la membrane, l'application de celle-ci contre un joint d'étanchéité formant une boucle fermée, le séchage de la partie de membrane qui se trouve à l'extérieur du joint délimitant la boucle fermée aiors que la partie placée à l'intérieur reste humidifiée, le dénudage du substrat de la membrane dans la partie sèche de celle-ci, et le collage de cette partie sèche sur un support.

Les membranes aussi bien homogènes qu'hétérogènes peuvent être également fixées à un cadre suivant la technique connue de l'homme de l'art du filtre-presse ou bien en coinçant la membrane entre un cadre munie d'une rainure et un joint élastique fermé entré en force dans la rainure de manière à coincer la membrane entre la rainure et le joint élastique. La rainure est de préférence en forme de queue d'aronde.

Le traitement selon l'invention présente de nombreux avantages. D'abord, les pertes d'acide sulfurique sont très faibles car la solution effectivement purgée provient du catholyte de l'électrodialyse, et ce catholyte est très appauvri en ions sulfate puisque la membrane est de type anionique.

Ensuite, la faible acidité du catholyte facilite la récupération du zinc résiduel.

Le zinc est récupéré à la cathode sous une forme extrêmement pure.

Globalement le transport des ions dans la membrane anionique provoque un flux électro-osmotique du catholyte vers l'anolyte. En conséquence, le volume du catholyte à traiter est donc réduit.

On constate que la durée de vie des anodes est très grande. Eh outre, ce traitement est très propre et peut être facilement intégré à une installation d'électrolyse existante.

Enfin, les conditions de travail sont nettement meilleures que celles des procédés d'électrolyse usuels en raison de la faible acidité des électrolytes.

D'autes caractéristiques et avantages de l'invention ressortiront mieux de la description détaillée qui va suivre d'un exemple de mise en oeuvre, donné à titre purement illustratif, faite en référence aux dessins annexés sur lesquels, la figure 1 ayant déjà été décrite :
la figure 2 est un diagramme synoptique illustrant la mise en oeuvre du procédé de traitement selon l'invention ;
la figure 3 est une coupe schématique d'une cellule d'électrodialyse utile pour la mise en oeuvre du traitement selon l'invention, et
la figure 4 est un diagramme synoptique illustrant la mise en oeuvre du procédé en deux stades pour épuiser la solution ou mieux la solution en ZnS0₄ et H₂SO₄ selon l'invention.
La figure 2 représente les principales opérations du traitement selon l'invention. La solution purifiée riche en sulfate de zinc 26 est transmise à la cellule 31 d'électrodialyse qui comporte un compartiment 32 de catholyte et un compartiment 34 d'anolyte qui sont séparés par une membrane anionique 36.

Dans le compartiment du catholyte, du zinc se dépose sur la cathode, comme indiqué par la référence 38, et un catholyte appauvri en zinc peut être retiré comme l'indique la référence 40. Dans le compartiment de l'anolyte, les ions sulfate sont concentrés car ils pénètrent dans ce compartiment à partir du compartiment du catholyte. La solution 42 retirée de ce compartiment, riche en acide, peut être renvoyée directement à l'électrolyse du procédé d'extraction du zinc.

Le catholyte appauvri 40 est alors soumis à une neutralisation 44 par de la chaux, à un pH de l'ordre de 5,5. Le zinc précipite sous forme de sulfate basique. Une décantation 48 permet la séparation des produits lourds 50 contenant le sel basique et d'un effluent liquide 52 qui contient le manganèse et le magnésium.

L'effluent liquide 52 est alors soumis à une nouvelle neutralisation 54 par de la chaux 56, à un pH de l'ordre de 9 à 12. Le traitement des matières formées 58 permet la séparation de matières solides 60 contenant des hydroxydes de manganèse et de magnésium et du sulfate de calcium, et d'un effluent liquide 62, qui peut être recyclé en amont de la lixiviation des minerais sulfurés grillés, ou tout simplement rejeté après un réajustement du pH à 8.

Comme les produits lours zincifères 50 sont recyclés vers l'opération 12 de lixiviation, alors que l'anolyte 42 est renvoyé vers l'opération d'électrolyse, les seuls produits extraits sont d'une part le zinc 38 et d'autre part les matières solides 60 et dans certains cas l'effluent liquide 62.

Avant la description des conditions de mise en oeuvre de ce traitement, il convient d'étudier plus en détail un exemple de cellule d'électrolyseur à membrane qui peut être utilisé à cet effet, en référence à la figure 3.

Plus précisément, la cellule d'électrolyse de la figure 3 a des compartiments 32 et 34 de catholyte et d'anolyte respectivement, séparés par la membrane anionique 36. La cellule comporte une cuve 62 qui contient une cathode 64 et une anode 66. La cathode 64 est avantageusement formée d'aluminium, et l'anode 66 de plomb ou d'alliage plomb-argent. L'excès de catholyte, correspondant à la quantité de solution purifiée 26 introduite dans la boucle de circulation, passe par un déversoir 68 dans un réceptacle 70 avant d'être évacué comme indiqué par la référence 72, sous forme du catholyte appauvri.

Le catholyte circule dans la cellule. Il est prélevé en 74, au fond de la cellule, et une pompe 76 le fait circuler dans un échangeur de chaleur 78 qui le maintient par exemple à 40 °C, compte tenu des pertes indirectes éventuelles, et dans un appareil 80 de mesure du pH.

Du côté de l'anolyte, l'excès déborde par un déversoir 82 et parvient à un décanteur 84 dans lequel Mn0₂ qui a pu précipiter peut être séparé comme indiqué par la référence 86. L'effluent liquide constitue la solution enrichie 42 transmise à l'électrolyse. L'anolyte circule aussi avantageusement et il est prélevé par une sortie 88 formée au fond de la cuve, par une pompe 90 qui le fait circuler dans un échangeur de chaleur 92 qui le maintient entre 40 °C et 70 °C puis dans un appareil 94 de mesure du pH.

Dans un mode de réalisation avantageux, la distance séparant la cathode de la membrane est de 40 millimètres, et la distance séparant l'anode de la membrane est de 20 millimètres. L'anolyte est de préférence introduit transversalement aux électrodes alors que le catholyte est transmis par le haut. En outre, la perméabilité des membranes est quasiment nulle si bien que le catholyte peut avoir un niveau supérieur à celui de l'anolyte ; de cette manière, le catholyte dont la masse volumique est inférieure à celle de l'anolyte, peut déborder alors que les pressions hydrostatiques différentielles appliquées sur la membrane s'équilibrent.

La solution purifiée qui est utilisée pour la purge a en général une concentration élevée de zinc, qui est souvent de l'ordre de 150 grammes par litre. Le magnésium est présent à raison de 15 grammes par litre environ et le manganèse à raison de 7,5 grammes par litre environ. Son pH est supérieur à 1,5, de l'ordre de 5.

L'anolyte acidifié, s'il provient de la solution neutre purifiée, contient lui aussi 150 grammes par litre de zinc environ mais le catholyte n'en contient que de 5 à 40 grammes par litre. En fait, cette faible concentration est due au dépôt de zinc sur la cathode. La quantité de solution introduite est réglée de manière que la concentration du zinc reste dans cette plage pendant le traitement. L'acide est présent dans l'électrolyte à raison de 0,1 à 0,6 N.

Il est avantageux que la densité de courant soit de l'ordre de 200 à 800 ampères par mètre carré, de préférence de 400 ampères par mètre carré.

Il est cependant souhaitable que cette acidité du catholyte soit d'au moins 0,6 N car, lorsqu'elle est inférieure à 0,3 N, les dépôts de zinc qui se forment peuvent être friables et dendritiques. De même, il est souhaitable que la densité de courant et la température du catholyte ne dépassent pas les valeurs de 800 ampères par mètre carré et 50 °C respectivement environ lorsque les dépôts de zinc formés doivent être lisses et peu fragiles.

Le rendement faradique de la réaction est le plus souvent compris entre 0,75 et 0,98, et il est préférable que la concentration du zinc se trouve vers le haut de la plage indiquée, c'est-à-dire à proximité de 40 grammes par litre, car le rendement faradique est alors dans la partie haute de la plage indiquée, à 0,95 et même plus.

Les membranes échangeuses d'anions commercialisées conviennent à la mise en oeuvre du procédé, mais l'emploi de la membrane hétérogène vendue sous la marque déposée IONAC A3475 de IONAC CHEMICAL COMPANY est préférable. En effet, cette membrane se prête très bien à une fixation par collage sur un cadre, avantageusement formé de matière plastique. Ce mode de montage selon l'invention comprend d'abord l'humidification de la totalité de la membrane, puis, alors qu'elle est encore humide, son application entre un joint d'étanchéité formant une boucle fermée. On sèche alors la partie de membrane extérieure au joint délimitant la boucle fermée, la partie placée à l'intérieur du joint étant maintenue à l'état humide. Dès que la partie externe est sèche, on la dénude à la périphérie de son revêtement actif pour laisser apparaître le support, tissé, généralement en polypropylène ou en polychlorure de vinyle, qui est collé sur le cadre en matière plastique.

Le traitement selon l'invention comporte ensuite la neutralisation du catholyte appauvri formé par l'électro-électrodialyse. Cette réaction, effectuée à un pH de l'ordre de 5,5, provoque la précipitation du zinc suivant les réactions :

La décantation permet la séparation du sulfate basique de zinc et du gypse qui sont renvoyés à l'opération de lixiviation. Le gypse est ensuite éliminé avec les résidus de lixiviation.

L'effluent liquide de la décantation subit alors une neutralisation plus poussée à un pH de 9 à 10 afin que le manganèse et le magnésium précipitent, suivant les réactions :

Ces opérations de neutralisation sont de type classique et les hommes du métier savent les mettre en oeuvre. On ne les décrit donc pas en détail.

L'utilisation d'agents basique sodiques (Na₂C0₃ ou NAOH) tout en permettant une précipitation du zinc séparément de celle du manganèse et du magnésium, conduit à l'obtention d'un effluent liquide final constitué de sulfate de soude.

Cet effluent se prête bien au recyclage à l'étape de précipitation de fer dans les procédés utilisant la voie de jarosite comme exutoire du fer.

Les exemples non limitatifs suivants ont pour but de mettre les spécialistes à même de déterminer aisément les conditions opératoires qu'il convient d'utiliser dans chaque cas particulier.

### Exemple 1

A l'aide du dispositif de laboratoire préalablement décrit et objet de la figure 3, plusieurs mises en oeuvre du procédé d'épuisement par électro-électrodialyse de solution de sulfate de zinc ont été effectuées. En se référant à la figure 4, la composition des électrolytes est principalement fixée par celle de la solution neutre purifiée, par son débit d'alimentation (Da) dans le compartiment anodique de l'électrolyseur et par le rapport entre celui-ci au débit de solution neutre introduit dans le compartiment cathodique (Dc).

Les résultats énoncés dans le tableau n° 1 ci-dessous sont donnés à titre démonstratif. Ils ont été obtenus dans une cellule de laboratoire où la surface des électrodes employées était de 1 décimètre carré, la densité de courant moyenne de 400 ampères par mètre carré et la température des éléctrodes de 40 °C. Les débits D'a et D'c sont respectivement les débits effluents des compartiments anodique et cathodique. Pour améliorer encore la qualité des dépôts de zinc, la solution neutre alimentée dans le catholyte contenait 15 milligrammes par litre de colle d'os.

Exemple n° 2: Epuisement de la solution de sulfate de zinc dans une cascade d'électrolyseurs à

### membrane

Le schéma synoptique de ce montage particulier est représenté en figure 4. On alimente les compartiments anodiques 34 des différents électrolyseurs ainsi que les compartiments cathodiques des cellules de la première série par de la solution neutre purifiée 26.

Le catholyte appauvri 95 sortant des cellules de cette série alimente le circuit cathodique 32 de la deuxième série d'électrolyseurs. L'avantage d'une telle organisation des cellules d'électrolyse se trouve dans la possibilité d'épuiser en sulfate de zinc au mieux les solutions de purge tout en minimisant la consommation d'énergie électrique nécessaire au traitement. Les anolytes 98 et 97 extraits de chaque série de cellules sont envoyés à l'électrolyse du procédé principal.

Dans le tableau n° 2 ci-dessous on fournit un exemple de fonctionnement d'une cascade de deux cellules constituées d'un compartiment cathodique central et de deux compartiments anodiques externes. La surface d'électrode utile de chaque cellule est de 0,275 mètre carré et la solution neutre purifiée 26 est composée de :
Zn : 136 grammes par litre
Mn : 7 grammes par litre
Mg : 16 grammes par litre
H₂S0₄: 0,1 N.

### Exemple 3

Un atelier d'essai à la taille gros laboratoire a été construit dans une usine de zinc électrolytique.

L'atelier d'essai a été composé de trois cellules avec pour chaque cellule une cathode de 0,275 m² de surface active, une boîte à diaphragme cathodique et deux anodes Pb/Ag.

La production de zinc cathode par cellule a été de 3,1 kilogrammes par jour.

Sans avoir un caractère limitatif, les cellules ont été approvisionnées avec :
1,20 litre par heure de solution ZnS0₄ purifiée à pH 4 environ pour le compartiment cathodique de la cellule
9,0 litres par heure de solution ZnS0₄ purifiée à pH 4 environ pour le compartiment anodique de la cellule.

L'intensité a été de 110 ampères par heure.

La température a été de 38 °C dans les compartiments cathodique et anodique.

Avec les intensités d'alimentation citées plus haut, les résultats suivants ont été obtenus :

Le débit de sortie du catholyte a été de 0,98 litre par heure. Le rendement faradique a été de 98 %, la tension aux bornes de la cellule de 6,25 volts.

Les dépôts de zinc ont été compacts et faciles à détacher de la cathode support. La teneur en plomb dans le zinc a été inférieure à 10 grammes par tonne.

Même après neuf mois de marche ininterrompue avec les mêmes toiles échangeurs et en utilisant les mêmes débits d'alimentation des compartiments cathodiques et anodiques, il n'a pas été possible de déceler des changements dans les concentrations d'acidité libre et de la tension.

### Exemple 4

Le même atelier que cité dans l'exemple 3 a été utilisé pour travailler avec des températures plus élevées dans le compartiment anodique de la cellule.

Sans avoir un caractère limitatif, les cellules ont été approvisionnées avec :
1,20 litre par heure de solution ZnS0₄ purifiée à pH 4 environ pour le compartiment cathodique de la cellule
3,0 litres par heure de solution ZnS0₄ purifiée à pH 4 environ pour le compartiment anodique de la cellule.

La température dans le compartiment cathodique a été de 42 °C. La température dans le compartiment anodique a été de 62 °C.

Avec les débits d'alimentation et températures cités plus haut, les résultats suivants ont été obtenus :

Le débit de sortie du catholyte a été de 0,94 litre par heure. Le rendement faradique a été de 98 %, la tension aux bornes de la cellule de 5,2 volts.

Les dépôts de zinc ont été compacts et faciles à détacher de la cathode support. La teneur en plomb dans le zinc a été inférieure à 10 grammes par tonne.

### Exemple 5

Le même atelier que cité dans l'exemple 4 a été utilisé pour travailler avec une alimentation du compartiment anodique avec de l'eau au lieu de solution de sulfate de zinc purifiée.

Sans avoir un caractère limitatif, les cellules ont été approvisionnées avec :
1,20 litre par heure de solution ZnS0₄ purifiée à pH 4 environ pour le compartiment cathodique de la cellule
2,4 litres par heure d'eau pour le compartiment anodique de la cellule.

La température dans le compartiment cathodique a été de 42 °C. La température dans le compartiment anodique a été de 62 °C.

Avec les débits d'alimentation et températures cités plus haut, les résultats suivants ont été obtenus :

Le débit de sortie du catholyte a été de 0,9 litre par heure. Le rendement faradique a été de 95 %, la tension aux bornes de la cellule de 3,8 volts.

Les dépôts de zinc ont été compacts et faciles à détacher de lâ càthode support. La teneur en plomb dans le zinc a été inférieure à 10 grammes par tonne.

## Revendications

1. Procédé de traitement par électro-électrodialyse d'une solution aqueuse riche en sel de métal valorisable constituant une solution de purge d'un circuit primaire d'extraction dudit métal valorisable, procédé dans lequel les compartiments anodiques et cathodiques de la cellule d'électro-électrodialyse sont alimentés séparément, où : ladite solution aqueuse riche en sel de métal valorisable alimentant le compartiment cathodique est épuisée en métal valorisable, lequel se dépose à la cathode et l'acidité du catholyte après électro-électrodialyse étant inférieur à 1 N, ledit catholyte appauvri en sel de métal valorisable étant soumis à un traitement de neutralisation pour rejet ; le compartiment anodique étant alimenté par une deuxième solution dont la concentration est inférieure à 0,5 N, l'acidité de l'anolyte est régulée par le débit et la composition physico-chimique de ladite deuxième solution à une valeur inférieure à 1 N, ledit anolyte étant recyclé dans ledit circuit primaire.

2. Procédé selon la revendication 1, caractérisé par le fait qu'il comprend en outre la régulation de la température du catholyte.

3. Procédé selon la revendication 2, caractérisé par le fait qu'il comprend en outre la régulation de la température de l'anolyte.

4. Procédé selon les revendications 1 à 3, prises séparément, caractérisé par le fait qu'il comprend en outre le recyclage de l'anolyte vers le procédé d'extraction du métal valorisable.

5. Procédé selon les revendications 1 à 4, prises séparément, caractérisé par le fait que ledit métal valorisable est le zinc et par le fait que ladite solution aqueuse dudit sel de métal valorisable est une solution neutre purifiée de sulfate de zinc dont le pH est supérieur à 1,5.

6. Procédé selon la revendication 5, caractérisé par le fait que l'épuisement de la solution neutre purifiée se fait dans une cascade d'électrolyseurs.

7. Procédé selon les revendications 5 et 6, caractérisé par le fait que le traitement du catholyte appauvri en sulfate de zinc comprend :
- la neutralisation par une base et la séparation d'un sel basique de zinc et d'un effluent liquide, et,
- le retour d'un hydroxyde ou d'un sulfate basique de zinc vers le procédé d'extraction.

8. Procédé selon la revendication 7, caractérisé par le fait qu'il comporte en outre la neutralisation à un p_{H} de l'ordre de 11 de l'effluent liquide de la neutralisation précédente et la séparation de précipités contenant du magnésium et du manganèse.

9. Procédé selon la revendication 7, caractérisé en ce qu'il comporte en outre :
- la précipitation sélective du manganèse après oxydation en bioxyde de manganèse ;
- la séparation du bioxyde de manganèse,
- la neutralisation à pH 11 de l'effluent liquide issu de la séparation du bioxyde de manganèse pour en éliminer le magnésium au moyen de soude
- le retour de l'effluent liquide contenant du sulfate de sodium, après séparation de l'hydroxyde de magnésium, vers l'étape de précipitation du fer dans le cas des procédés utilisant l'élimination du fer sous forme de jarosite.

10. Procédé selon les revendications 5 à 9 prises séparément, caractérisé par le fait que le catholyte a une concentration en sulfate de zinc inférieure à 40 g/I de zinc.

11. Procédé selon les revendications 5 à 10 prises séparément, caractérisé par le fait qu'il comprend la circulation séparée de l'anolyte et du catholyte, dans des circuits fermés.

12. Procédé selon les revendications 5 à 11 prises séparément, caractérisé par le fait qu'il comprend en outre l'introduction, dans l'anolyte, d'une partie d'électrolyte prélevée au cours de l'électrolyse du procédé d'extraction du zinc.

13. Procédé d'extraction du zinc qui comprend :
- la lixiviation de minerais sulfurés grillés avec formation d'une solution brute de lixiviation riche en sulfate de zinc ;
- la purification de la solution brute de lixiviation avec formation d'une solution riche purifiée ;
- l'électrolyse de la solution riche purifiée avec formation de zinc qui se dépose à la cathode et d'une solution appauvrie en sulfate de zinc ;
- le recyclage de la solution appauvrie en sulfate de zinc vers l'opération de lixiviation, et
- la purge d'une partie de l'une au moins desdites solutions afin que la concentration des impuretés, telles que le magnésium, qui ne sont pratiquement pas séparées par les opérations de purification, d'électrolyse et de précipitation ne dépasse pas un seuil prédéterminé, caractérisé en ce que la purge comporte la séparation d'une partie de la solution riche purifiée, et le procédé comprend en outre le traitement dans un compartiment cathodique d'une cellule électro-électrodialyse, de cette solution de purge par mise en oeuvre d'un procédé de traitement selon l'une quelconque des revendications 1 à 8, et le recyclage de l'anolyte obtenu pendant ce traitement vers le procédé de récupération du zinc. '

14. Procédé selon la revendication 13, caractérisé par le fait que ladite partie de la solution riche purifiée est transmise en partie au compartiment anodique et en partie au compartiment cathodique où elle est mélangée au catholyte au cours d'appauvrissement par l'opération d'électro-électrodialyse.

15.- Procédé de traitement d'une solution aqueuse de sel de métal valorisable selon les revendications 1 à 14 prises séparément caractérisé par le fait que la cellule d'électrolyse comporte une membrane fixée par la succession d'étape suivante :
- l'humidification de la membrane ;
- l'application de la membrane contre un joint d'étanchéité formant une boucle fermée ;
- le séchage de la partie de membrane qui se trouve à l'extérieur du joint délimitant la boucle fermée, alors que la partie placée à l'intérieur reste humidifiée ;
- le dénudage du substrat dans la partie sèche de la membrane, et
- le collage de la partie sèche sur un support.

## Claims

1. A process of treatment by electro-electrodialysis of an aqueous solution rich in salts of a recoverable metal, being a purge solution from a primary circuit for extraction of said recoverable metal, a process in which the anode and cathode compartments of the electro-electrodialysis all are fed separately, wherein said aqueous solution, rich in salt of the recoverable metal feeds the cathode compartment and is depleted of the recoverable metal, which is deposited on the cathode, and the acidity of the catholyte after electrodialysis being lower than 1 N, said catholyte depleted of the salt of the recoverable metal being submitted to a neutralisation treatment for discharge ; the anode compartment being fed with a second solution the concentration of which is below 0.5 N, the acidity of the anolyte is regulated by the inflow and the physicochemical composition of said second solution to a value below 1 N, said anolyte being recycled in said primary circuit.

2. A process according to Claim 1, characterised by the fact that it further includes regulation of the temperature of the catholyte.

3. A process according to Claim 2, characterised by the fact that it further includes regulation of the temperature of the anolyte.

4. A process according to Claims 1 to 3, taken separately, characterised by the fact that it further includes recycling of the anolyte towards the recoverable metal extraction process.

5. A process according to Claims 1 to 4, taken separately, characterised by the fact that said recoverable metal is zinc, and by the fact that said aqueous solution of said salt of the recoverable metal is a purified neutral solution of zinc sulphate, the pH of which is over 1.5.

6. A process according to Claim 5, characterised by the fact that the depletion of the purified neutral solution is done in a cascade of electrolysers.

7. A process according to Claims 5 and 6, characterised by the fact that the treatment of catholyte depleted of zinc sulphate comprises :
- neutralisation by a base and separation of a basic salt of zinc and a liquid effluent, and
- the return of a hydroxide or a basic sulphate or zinc to the extraction process.

8. A process according to Claim 7, characterised by the fact that it further includes neutralisation to a pH of the order of 11 of the liquid effluent from the preceding neutralisation and separation of precipitates containing magnesium and manganese.

9. A process according to Claim 7, characterised in that it further includes :
- selective precipitation of manganese after oxidation with manganese dioxide ;
- separation of the manganese dioxide ;
- neutralisation to.a pH of 11 of the liquid effluent issuing from the separation of manganese dioxide with soda to eliminate magnesium ;
- return of the effluent liquid containing sodium sulphate after separation of magnesium hydroxide to the stage of precipitation of iron in the case of processes using the elimination of iron in the form of jarosite.

10. A process according to Claims 5 to 9, taken separately, characterised by the fact that the catholyte has a zinc sulphate concentration less than 40 grams per litre of zinc.

11. A process according to Claims 5 to 10, taken separately, characterised by the fact that it includes separate circulation of the anolyte and catholyte in closed circuits.

12. A process according to Claims 5 to 11 taken separately, characterised by the fact that it additionally includes introduction, into the anolyte, of a portion of electrolyte which has been taken in the course of the electrolysis in the zinc extraction process.

13. A process of extracting zinc which comprises
- lixivation of roasted sulphurised ores forming a coarse lixivation solution which is rich in zinc sulphate ;
- purification of the coarse lixivation solution to form a rich purified solution ;
- electrolysis of the rich purified solution with formation of zinc which is deposited at the cathode, and of a solution depleted of zinc sulphate ;
- recycling of the zinc sulphate depleted solution to the lixivation stage ; and
- purging a part of at least one of said solution so that the concentration of impurities, such as magnesium, which are not in practice separated by the purification operations, electrolysis and precipitation, does not exceed a predetermined threshold, characterised in that the purge includes separation of a portion of the rich purified solution, and the process further includes treatment in a cathode compartment of an electro-electrodialysis cell of this purge solution by operation of a treatment process according to any one of Claims 1 to 8, and recycling of the anolyte obtained by this treatment to the zinc recovery process.

14. A process according to Claim 13, characterised by the fact that said portion of the purified rich solution is partly sent to the anodic compartment and partly to the cathodic compartment where it is mixed with the catholyte during operation by the operation of electro-electrodialysis.

15. A process of treatment of an aqueous solution of a salt of a recoverable metal according to Claims 1 to 14 taken separetely characterised by the fact that electrolysis cell includes a membrane fixed by the following succession of steps ;
- humidification of the membrane ;
- application of the membrane against a sealing joint forming a closed lock ;
- drying the part of the membrane located outside the joint bounding the closed lock, while the part placed in the interior remains damp.;
- stripping the substrate in the dry part of the membrane and adhering the dry part onto a support.

## Patentansprüche

1. Verfahren zur Behandlung durch Elektro-Elektrodialyse einer wäßrigen, an verwertbarem Metallsalz reichen Lösung, die eine Ablaßlösung eines ersten Extraktionskreislaufes des verwertbaren Metalls darstellt, in dem die Anoden- und Kathodenräume der Elektro-Elektrodialysezelle getrennt versorgt werden, die wäßrige, an verwertbarem Metallsalz reiche, den Kathodenraum versorgende Lösung an verwertbarem Metall erschöpft wird, wobei sich das Metall an der Kathode niederschlägt, der Säuregrad des Katholyten nach Elektro-Elektrodialyse unter 1 n beträgt und der an verwertbarem Metallsalz verarmte Katholyt zur Entsorgung neutralisiert wird, der Anodenraum mit eineir zweiten Lösung mit einer Konzentration unter 0,5 n versorgt wird, der Saüregrad des Anolyten durch den Durchsatz und die physico-chemische Zusammensetzung dieser zweiten Lösung auf einen Wert unter 1 n eingestellt und der Anolyt in den ersten Kreislauf zurückgeführt wird.

2. Verfahren nach Anspruch 1, dadurch gekennzeichnet, daß außerdem die Temperatur des Katholyten eingestellt wird.

3. Verfahren nach Anspruch 2, dadurch gekennzeichnet, daß außerdem die Temperatur des Anolyten eingestellt wird.

4. Verfahren nach einem der Ansprüche 1 bis 3, dadurch gekennzeichnet, daß außerdem der Anolyt in das Extraktionsverfahren des verwertbaren Metalls zurückgeführt wird.

5. Verfahren nach einem der Ansprüche 1 bis 4, dadurch gekennzeichnet, daß das verwertbare Metall Zink ist und die wäßrige Lösung des verwertbaren Metallsalzes eine gereinigte neutrale Zinksulfatlösung mit einem pH-Wert über 1,5 ist.

6. Verfahren nach Anspruch 5, dadurch gekennzeichnet, daß die gereinigte neutrale Lösung in einer Kaskade von Elektrolysern erschöpft wird.

7. Verfahren nach Anspruch 5 oder 6, dadurch gekennzeichnet, daß die Behandlung des an Zinksulfat verarmten Katholyten durch
- Neutralisation mit einer Base und Abtrennung eines basischen Zinksalzes und eines Abflusses und
- Zurückführung eines Zinkhydroxids oder eines basischen Zinksulfats in das Extraktionsverfahren durchgeführt wird.

8. Verfahren nach Anspruch 7, dadurch gekennzeichnet, daß außerdem der Abfluß aus der vorhergehenden Neutralisation auf einen pH-Wert im Bereich von 11 neutralisiert wird und die Magnesium und Mangan enthaltenden Niederschläge abgetrennt werden.

9. Verfahren nach Anspruch 7, dadurch gekennzeichnet, daß außerdem
- Mangan nach Oxidation in Mangandioxid selektiv ausgefällt wird,
- das Mangandioxid abgetrennt wird,
- der Abfluß nach der Abtrennung des Mangandioxids auf einen pH-Wert von 11 neutralisiert wird, um daraus mit Soda Magnesium zu entfernen,
- der Natriumsulfat enthaltende Abfluß nach Abtrennung des Magnesiumhydroxids in die Ausfällungsstufe des Eisens zurückgeführt wird bei Verfahren, in denen das Eisen in Form von Jarosit entfernt wird.

10. Verfahren nach einem der Ansprüche 5 bis 9, dadurch gekennzeichnet, daß der Katholyt mit einer Zinksulfatkonzentration unter 40 g/I Zink verwendet wird.

11. Verfahren nach einem der Ansprüche 5 bis 10, dadurch gekennzeichnet, daß der Anolyt und der Katholyt getrennt in geschlossenen Kreisläufen zirkuliert werden.

12. Verfahren nach einem der Ansprüche 5 bis 11, dadurch gekennzeichnet, daß außerdem in den Anolyten ein Teil des Elektrolyten eingeführt wird, der im Verlauf der Elektrolyse des Zinkextraktionsverfahrens entnommen wurde.

13. Verfahren zur Extraktion von Zink durch
- Auslaugen von gerösteten sulfidischen Erzen unter Bildung einer an Zinksulfat reichen Rohauslauglösung,
- Reinigung der Rohauslauglösung unter Bildung einer gereinigten angereicherten Lösung,
- Elektrolyse der gereinigten angereicherten Lösung unter Bildung von Zink, das sich an der Kathode niederschlägt, und einer an Zinksulfat verarmten Lösung,
- Zurückführen der an Zinksulfat verarmten Lösung in die Auslaugstufe und
- Ablassen eines Teils mindestens einer der Lösungen, damit die Konzentration der Verunreinigungen, wie Magnesium, die während der Reinigungs-, Elektrolyse- und Fällungsstufen praktisch nicht abgetrennt werden, einen vorbestimmten Wert nicht übersteigt, dadurch gekennzeichnet, daß das Ablassen das Abtrennen eines Teils der gereinigten angereicherten Lösung umfaßt und diese Ablaßlösung in einem Kathodenraum einer Elektro-Elektrodialyse-Zelle nach einem der Ansprüche 1 bis 8 behandelt wird und der während dieser Behandlung erhaltene Anolyt in das Zinkwiedergewinnungsverfahren zurückgeführt wird.

14. Verfahren nach Anspruch 13, dadurch gekennzeichnet, daß der Teil der gereinigten angereicherten Lösung zum Teil in den Anodenraum und zum Teil in den Kathodenraum eingeführt wird, wo er mit dem durch die Elektro-Elektrodialyse-Behandlung verarmten Katholyten vermischt wird.

15. Verfahren zur Behandlung einer wäßrigen, ein verwertbares Metallzalz enthaltenden Lösung nach einem der Ansprüche 1 bis 14, dadurch gekennzeichnet, daß eine Membran der Elektrolysezelle durch folgende aufeinanderfolgende Stufen befestigt wird :
- Aufeuchten der Membran,
- Anbringen der Membran an eine eine geschlossene Schleife bildende Dichtung,
Trocknen des Membranbereichs, der sich außerhalb der die geschlossene Schleife begrenzenden Dichtung befindet, während der sich im Inneren befindende Bereich angefeuchtet bleibt,
- Blankmachen des Substrats im trockenen Bereich der Membran und
- Ankleben des trockenen Bereichs auf einen Träger.
